# EUROPÄISCHE PATENTSCHRIFT

(11) **EP 2 292 329 B1**
(45) Veröffentlichungstag und Bekanntmachung des Hinweises auf die Patenterteilung: **12.11.2014**
(21) Anmeldenummer: 09011507.2
(22) Anmeldetag: 08.09.2009
(51) Int. Cl.: B01L 3/00

(54) **Polymersubstrat mit fluoreszierender Struktur, Verfahren zu dessen Herstellung und dessen Verwendung**
Polymer substrate with fluorescent structure, method for production of same and application of same
Substrat polymère doté d'une structure fluorescente, son procédé de fabrication et son utilisation

(43) Veröffentlichungstag der Anmeldung: 09.03.2011
(73) Patentinhaber: Fraunhofer-Gesellschaft zur Förderung der angewandten Forschung e.V., 80686 München (DE); ibidi GmbH, 82152 Martinsried (DE)
(72) Erfinder: Fischer, Thomas, 10317 Berlin (DE); Stumpe, Joachim, 14641 Nauen (DE); Kahl, Valentin, 80797 München (DE)
(74) Vertreter: Pfenning, Meinig & Partner GbR

(56) Entgegenhaltungen:
- EP-A1- 2 008 715
- WO-A1-2004/087795
- DE-A1- 4 241 663
- FR-A1- 2 755 902
- FR-A1- 2 909 922
- US-A1- 2004 055 492
- QIN C.-L. ET AL.: "Blue light emission from pulsed laser ablated polyethylene" OPTOELECTRONICS LETTERS, Bd. 4, Nr. 1, Januar 2008 (2008-01), XP002581835
- CARLSSON D.J. ET AL.: "Photooxidation of polypropylene films. V. Origin of preferential surface oxidation" MACROMOLECULES, Bd. 4, Nr. 2, 1971, Seiten 179-184, XP002581836
- BAKER A.K. ET AL.: "Refractive-index modification of polymethylmethacrylate (PMMA) thin films by KrF-laser irradiation" APPLIED PHYSICS A (SOLIDS AND SURFACES), Bd. A57, Nr. 6, Dezember 1993 (1993-12), Seiten 543-544, XP002581837 Germany ISSN: 0721-7250

## Beschreibung

Die Erfindung betrifft mit Fluoreszenzmerkmalen versehene Polymersubstrate, in denen durch UV-Bestrahlung photochemisch Fluoreszenzmerkmale, d.h. fluoreszierende Strukturen, erzeugt werden. So können in Polymersubstraten mit einer geringen Eigenfluoreszenz durch geeignete UV-Bestrahlung Fluorophore erzeugt werden, die bei Anregung mit Licht geeigneter Wellenlänge eine markante und detektierbare Emission zeigen. Wird eine derartige Bestrahlung strukturiert durchgeführt, können auf diese Weise in Polymersubstraten Emissionsmuster erzeugt werden, die z.B. als Wiederfindungsgitter in der Fluoreszenz-Mikroskopie angewendet werden können. Ein weiteres Anwendungsfeld betrifft die Produkt-Authentifizierung, die durch die erfindungsgemäßen mit Fluoreszenzmerkmalen versehenen Polymersubstrate ermöglicht wird.

Auf dem Gebiet der Kultivierung von Zellen werden unterschiedlichste Probenkammern verwendet. Diese sind zumeist polymerbasiert und reichen von der Zellkulturflasche über Objektträger und µ-Slides der Firma ibidi bis hin zu Multiwellplatten.

Diese Probenkammern können zusammenhängende Flächen, auf denen Zellen wachsen, von 1 mm² bis 100 cm² aufweisen. Da Zellen typischerweise einen Durchmesser von 1 µm bis 30 µm aufweisen, ist das Wiederfinden einzelner Zellen in großflächigen Kammern ohne Wiederfindungsstrukturen fast unmöglich.

So ist aus der DE 100 04 135 ein Wiederfindungsgitter auf einer Kunststofffolie bekannt, wobei die Kunststofffolie in die Probenkammer integriert ist. Die EP 2 008 715 A1 beschreibt ebenfalls ein Wiederfindungsgitter, das als Teil des Kunststoffkörpers ausgebildet ist bzw. in den Kunststoffkörper eingebracht ist. Die hier beschriebenen Systeme basieren auf nicht-fluoreszierenden Wiederfindungsgittern.

Ein weiterer Bereich des Standes der Technik, der der vorliegenden Erfindung zugrunde liegt, betrifft die Authentifizierung von Produkten, insbesondere Konsumprodukten.

Die Authentifizierung von Produkten erfolgt derzeit im Stand der Technik durch das Aufbringen von fluoreszierendem Material auf Polymerfolien mittels diverser Druckverfahren. Andere Methoden zur Authentifikation von Produkten sehen vor, dass eine Charakterisierung der Eigenfluoreszenz von Polymeren erfolgt, wobei bei der Herstellung der Polymere Fluoreszenzfarbstoffe als Dopanden beigefügt wurden. (WO 2005/054830).

Weiterhin kann in Folien die Fluoreszenz strukturiert werden, indem eine bestehende Eigenfluoreszenz ausgeblichen wird.

Ebenso sind Verfahren zur Strukturierung von Fluoreszenz bekannt, bei denen Polymere eingesetzt werden, die kovalent gebundene Precursor enthalten oder denen solche als Dopanden zugesetzt werden müssen.

Ebenso sind komplexere Systeme bekannt, die Fluoreszenz als Mittel der Authentifikation nutzen, wobei jedoch Formveränderungen der Folienkombinationen erforderlich sind (WO 2003/101755). Eine weitere Variante sieht vor, dass die Anisotropie von Fluoreszenz-Dopanden in gestreckten Folien ausgenutzt wird, um Authentifikationsmaterialien herzustellen (WO 2004/087795). All diesen Methoden zur Authentifikation von Produkten ist gemein, dass die Fluorophore flächig gleichmäßig im Material verteilt sind, so dass keine strukturierten FluoreszenzBereiche vorliegen.

Die FR 2 755902 A1 betrifft ein Verfahren zur Herstellung eines markierten Produktes als integralen Bestandteil, wobei die Markierung durch eine fluoreszierende Struktur hervorgerufen wird.

In QI C. -L. ET AL.: "Blue light emission from pulsed laser ablated polyethylene" OPTOELECTRONICS LETTERS, Bd. 4, Nr. 1, Januar 2008 (2008-01), ist beschrieben, dass eine fluoreszierende Struktur dadurch erzeugt werden kann, dass die Oberfläche von Polytetrafluorethylen durch Bestrahlung mit einem fokussierten, gepulsten Laser erfolgte, wobei eine Flu oreszenzemission der abgedampften PTFE-Bereiche festgestellt werden konnte.

In CARLSSON D.J. ET AL.: "Photooxidation of polypropylene films. V. Origin of preferential surface oxidation "MACROMOLECULES, Bd. 4, Nr. 2, 1971, Seiten 179-184 wird die Photooxidation von Polypropylenfolien beschrieben.

Aus BAKER A.K. ET AL.: "Refractive-index modification of polymethylmethacrylate (PMMA) thin films by KrFlaser irradiation APPLIED PHYSICS A (SOLIDS AND SUR-FACES), Bd. A57, Nr. 6, Dezember 1993 (1993-12), Seiten 543-544, Germany ISSN: 0721-7250 ist der Einsatz von Polymeren für Opto-elektronische und optische Anwendungen bekannt. Es wird weiter beschrieben, dass die Laserbestrahlung von PMMA zu einem starken Anstieg der Lichtabsorption im nahmen UV-Bereich führt.

In US 2004/055492 A1 wird ein Verfahren zur Markierung von Polymeren beschrieben, wobei das Polymer eine Komponente aufweist, die durch Bestrahlung mit Laserlicht irreversible in eine zweite Komponente überführt wird, sodass ein sichtbarer Kontrast des Polymers erfolgt.

Aus FR 2 909 922 A1 ist ein Verfahren zur Markierung verschiedener Materialien, wie beilspielsweise Metall, Kunststoff oder Keramik, bekannt, wobei die Markierung durch Laserbeschuss im Picosekundenbereich erzeugt wird.

Die DE 42 41 663 A1 betrifft ein Verfahren zur Kennzeichnung eines Gegenstandes, bei dem der Gegenstand mit einem Strichcode versehen wird, der mittels sichtbaren bzw. UV-Licht auslesbar ist.

Ausgehend hiervon war es Aufgabe der vorliegenden Erfindung, mit Fluoreszenzmerkmalen versehene Polymersubstrate bereitzustellen, die einfach herzustellen sind und eine einfache Erkennung oder Detektion ermöglichten.

Diese Aufgabe wird durch das Polymersubstrat mit den Merkmalen des Anspruchs 1 und das Verfahren zu dessen Herstellung mit den Merkmalen des Anspruchs 17 gelöst. In den Ansprüchen 24 bis 28 werden erfindungsgemäße Verwendungen des Polymersubstrats aufgeführt. Ebenso wird eine Probenkammer gemäß Anspruch 7 be reitgestellt, die dieses Polymersubstrat aufweist. Die weiteren abhängigen Ansprüche zeigen vorteilhafte Weiterbildungen auf.

Erfindungsgemäß wird ein Polymersubstrat mit einer fluoreszierenden Struktur als integralen Bestandteil bereitgestellt, wobei die fluoreszierende Struktuein photochemisch erzeugtes Wiederfindungsgitter ist. Bei den bevorzugten Polymersubstraten handelt es sich um Polymere mit einer geringen Eigenfluoreszenz, d.h. mit einer Eigenfluoreszenz in der Größenordnung eines Deckglases im Anregungs- und Emmissionsbereich von 200 nm bis 1.000 nm. Dazu gehören insbesondere COC, COP, PMMA, aliphatische Polyester und Polyurethane sowie Polyether. Besonders gut sind Polymere ohne UV-Stabilisatoren geeignet. Für die optische Mikroskopie sind insbesondere Polymere mit einem Brechungsindex zwischen 1,4 und 1,6 insbesondere mit 1,51 und/oder einer Abbezahl über 50 und/oder mit einer geringen Doppelbrechung geeignet.

Unter einer fluoreszierenden Struktur werden dabei Strukturen bis hin zur optischen Auflösungsgrenze verstanden. Typischerweise werden aber Strukturen mit einer lateralen Auflösung von mehreren µm verwendet. Bevorzugt soll die fluoreszierende Struktur mindestens eine doppelt so hohe Intensität wie die nicht fluoreszierende Struktur aufweisen. Für klassische Anwendungen soll die Struktur eine so hohe Intensität aufweisen, dass diese bereits bei Belichtungszeiten unter einer Sekunde mit handelsüblichen Forschungsfluoreszenzmikroskopen gut zu erkennen ist. Dies ist bei einem Faktor 10 bereits gegeben.

Erfindungsgemäß sind die erzeugten Fluorophore, die die fluoreszierende Struktur bilden, fest im dem Polymersubstrat gebunden und bilden mit ihm eine Einheit. Die fluoreszierenden Strukturen sind somit ein integraler Bestandteil des Trägers. Das so modifizierte Polymer zeichnet sich dadurch aus, das sowohl die fluoreszierenden Bereiche als auch die nicht fluoreszierenden Bereiche aus dem identischen Ursprungsmaterial bestehen. Deshalb können die Fluorophore darüber hinaus auch nicht diffundieren oder ausschwitzen. Diese Eigenschaften grenzen die erzeugten Strukturen z.B. deutlich von einer aufgedruckten, anderweitig aufgebrachten Struktur (z.B. einer eingeprägten oder eingelaserten Struktur) oder Farbstoffdotierten Polymersystemen ab. Es müssen zudem keine, eventuell zelltoxischen, Fluoreszenzfarbstoffe verwendet werden, die auf das Polymer aufgebracht werden.

Erfindungsgemäß wird eine Strukturierung des Polymersubstrates mit fluoreszenten Bereichen erzeugt. Hierzu wird bevorzugt eine Maske oder eine lokal positionierbare Strahlungsquelle eingesetzt. Wird die UV-Bestrahlung strukturiert vorgenommen, so fluoreszieren signifikant nur die Bereiche, die bestrahlt wurden. In den unbestrahlten Bereichen jedoch wird keine wesentliche Erhöhung der Grundemission erzielt. Auf diese Weise können Muster erzeugt werden, die bei Anregung mit Licht geeigneter Wellenlänge sichtbar werden. Eine so erfolgte photochemische Strukturierung erzeugt musterhaft fluoreszierende Bereiche, die langzeitstabil und stabil gegenüber Umwelteinflüssen sind. Weiterhin zeichnen sie sich dadurch aus, dass sie ihre Kantenschärfe nicht durch Diffusion oder ähnliche Prozesse verlieren. Außerdem lassen sich die so erzeugten Merkmale nicht spurenfrei entfernen.

Vorzugsweise besteht die fluoreszierende Struktur im Polymersubstrat aus mehreren Elementen in Form von Strichen, Linien, Zeichen, Figuren, Interferenzmustern oder Kombinationen hiervon.

Wie oben beschrieben können fluoreszierende Strukturen mit nur durch die Substratgröße beschränkter Gesamtausdehnung des Musters erzeugt werden. Die laterale Auflösung der Elemente der fluoreszierenden Struktur wird nur von der Methode der Einbringung und der Lichtwellenlänge beschränkt. Die einzelnen Strukturelemente der Fluoreszenzmuster besitzen jedoch typischerweise eine laterale Ausdehnung von weniger als 100 µm, vorzugsweise weniger als 10 µm.

Erfindungsgemäß wird ebenso ein Verfahren zur Herstellung des zuvor beschriebenen Polymersubstrates bereitgestellt, bei dem ein Polymersubstrat zumindest bereichsweise einer Bestrahlung im Wellenlängenbereich unterhalb von 300 nm zur Erzeugung von fluoreszierenden Strukturen unterzogen wird.

Gemäß einer erfindungsgemäßen Variante erfolgt dabei die Herstellung der fluoreszierenden Strukturen durch UV-Bestrahlung unter Verwendung von Masken durch Abbildung oder Kontaktbelichtung.

Als Maske zur Strukturierung werden vorzugsweise Platten verwendet, die eine musterhafte Variation von Bereichen, die für das verwendete Bestrahlungslicht entweder transparent oder nicht-transparent sind, aufweisen. Bevorzugt werden metallische Platten eingesetzt, die musterhafte Durchbrechungen besitzen. Besonders bevorzugt werden Masken aus Chrom auf Kieselglas.

Es können zur Strukturierung alternativ zu Masken sowohl Strahlungsquellen mit kohärentem (Laser-Direktschreiben) als auch fokussiertem Strahl (Probenpositionierung) eingesetzt werden.

Als Strahlungsquellen werden vorzugsweise Strahlungsquellen mit Emissionswellenlängen oder Emissionswellenlängenbereichen im Bereich unterhalb von 300 nm eingesetzt. Hierzu zählen insbesondere Deuterium-Lampen, Excimer-Lampen (Xe), Excimer-Laser (F₂, ArF, KrF) oder Festkörper-Laser (Nd: YVO₄/YLF).

Als Polymersubstrat wird vorzugsweise eine Polymerfolie eingesetzt.

Die UV-generierte Erzeugung der Fluorophoren kann im Absorptionsspektrum des Polymersubstrates durch eine Zunahme der Extinktion im UV-Bereich verfolgt werden. Diese Veränderungen beeinträchtigen jedoch nicht wesentlich die optische Durchlässigkeit im für das menschliche Auge sichtbaren Bereich des Lichtes. Die Polymersubstrate können beschädigungsfrei auf der Vorder- oder Rückseite mit Fluoreszenzmerkmalen versehen werden. Ihre Erzeugung erfordert keinen Ausschluss vom Luftsauerstoff.

Aufgrund einer hohen Bandbreite von Absorption und Emission der erzeugten Fluorophore können unterschiedliche Fluoreszenzfarben entsprechend den Anregungsbedingungen generiert werden.

Die Fluoreszenzmerkmale zeichnen sich weiterhin dadurch aus, dass sie direkt in Materialien erzeugt werden, die ohnehin für Produkte aus verschiedenen Bereichen verwendet werden. Es sind keine zusätzlichen Beschichtungen, Bedruckungen oder anderes Aufbringen von Fluorophoren, Fluoreszenz-Labeln oder deren Precursoren nötig. Dadurch, dass die Merkmale direkt im verwendeten Material erzeugt werden, vereinfacht und verbilligt sich Herstellung dieser beträchtlich gegenüber anderen Verfahren. Darüber hinaus handelt es sich um einen voll-optischen Prozess, der keinerlei nasschemische Entwicklungsprozesse erfordert.

Solche Emissionsmuster können genutzt werden, um Substrate für die Fluoreszenz-Mikroskopie mit einem Wiederfindungsgitter zu versehen. Typischerweise sind die Wiederfindungsgitter als Gitterraster ausgeführt, das auch mit Zahlen oder Buchstaben versehen ist. Diese Wiederfindungsgitter erleichtern das Wiederfinden bestimmter Probenareale dadurch, dass diese anhand des Gitterrasters genau charakterisierbar sind. Die Wiederfindungsgitter beeinflussen biologische Prozesse nicht wesentlich und sind ausreichend stabil, um längere Beobachtungen an biologischen und anderen Proben bei höherer Zuverlässigkeit und Reproduzierbarkeit durchführen zu können.

Die beschriebenen, photochemisch erzeugten Merkmale eignen sich aufgrund ihrer Absorptions- und Emissionseigenschaften sehr gut für typische Anregungsbedingungen bei der Fluoreszenzmikroskopie, sie sind in allen Fluoreszenzkanälen sichtbar (blau, grün, gelb und rot). Die laterale Auflösung bei derartig erzeugten Merkmalen ist ausreichend hoch, um z.B. ein kartiertes Beobachten von Zellen verschieden Typs zu ermöglichen.

Kammern, in die solche Gitter eingebracht werden können, sind in der DE 100 04 135, der DE 101 05 711, der EP 02 777 215, der EP 05 041 563, der EP 06 015 167, der EP 07 012 400 und der EP 09 006 487 beschrieben.

Dabei handelt es sich im Wesentlichen um Kammern, die mindestens aus einem Oberteil und einem Unterteil bestehen. Dabei weist das Oberteil mindestens eine Aussparung auf. Durch das Verbinden mit dem Unterteil wird ein Reservoir gebildet. Je nach Geometrie der Aussparung des Oberteils ist das Reservoir dann als ein geschlossener Kanal/Röhre oder als nach oben offenes Behältnis ausgebildet.

Der durch das Unterteil gebildete Boden kann eine Folie oder ein beschichteter Glasträger sein. Der Boden hat eine bevorzugte Dicke von 50 µm bis 250 µm und/oder eine Abbe-Zahl größer 50 und/oder einen Brechungsindex zwischen 1,2 und 1,8 insbesondere zwischen 1,45 und 1,55. Diese Eigenschaften sind besonders gut für die (hochauflösende) Mikroskopie geeignet. Der Boden oder die Folie kann sowohl von der Seite, auf welcher später die Zellen kultiviert werden sollen, als auch von der entsprechend gegenüberliegenden Seite bestrahlt werden, um fluoreszierende Strukturen zu erzeugen. Bei Verwendung hochauflösender Mikroskopietechniken mit einer entsprechend geringen Tiefenschärfe (ca. unter 50 µm, typischerweise unter 10 µm) ist es vorteilhaft, die Seite fluoreszenzzumarkieren, auf der später die wiederzufindenden Zellen wachsen werden. Dadurch befinden sich die Zellen und das Gitter gleichzeitig im optischen Fokus, wobei das fluoreszierende Element integraler Bestandteil des Polymerträgers ist.

Wird die gegenüberliegende Seite bestrahlt, können auch bereits gedeckelte mikrofluidische Analysekammern mit entsprechenden Merkmalen versehen werden.

Es können auch Verbundfolien aus verschiedenen Materialien verwendet werden, bei denen mindestens eine Komponente die gewünschten Eigenschaften besitzt.

Insbesondere können auch beschichtete Glasträger verwenden werden. So können z.B. Glasdeckgläser mit einer COP- oder COC-Schicht beschichtet werden, um dann in diese Schicht über das beschriebene Verfahren Fluoreszenzgitter einzubringen. Die Schicht kann z.B. durch Spincoaten etc. aufgebracht werden.

Ein weiteres Feld der Anwendung betrifft die Produkt-Authentifizierung. So können Label, Etiketten und Produkte aus Polymeren durch die strukturierte UV-Bestrahlung mit einem Merkmal versehen werden, das erst durch Anregung mit Licht geeigneter Wellenlänge und Intensität deutlich sichtbar wird. Auf diese Weise erhöht sich die Fälschungssicherheit des Produktes und es kann eine nicht-löschbare Produktindividualisierung zum Beispiel über Barcodes vorgenommen werden. Dies kann durch ein Laserbeschriftungssystem realisiert werden, wobei das Merkmal auch elektronisch gelesen werden kann.

Anhand der nachfolgenden Figuren und Beispiele soll der anmeldungsgemäße Gegenstand näher erläutert werden, ohne diesen auf die hier gezeigten speziellen Ausführungsformen einschränken zu wollen.

Fig. 1 zeigt ein Emissionsspektrum eines erfindungsgemäßen Polymersubstrats vor und nach der Erzeugung von Fluoreszenzbereichen. Die Bestrahlung zur Erzeugung der Fluoreszenzbereiche erfolgte hier mit einem ArF-Excimer-Laser. Die Bestrahlungsdauer betrug 10 Sekunden. Durch die Bestrahlung ist eine deutliche Zunahme der Extinktion im Wellenlängenbereich unterhalb von 300 nm und starke Zunahme der Emission von 400 bis 600 nm festzustellen.

In Fig. 2 ist ein erfindungsgemäßes Polymersubstrat dargestellt, das Zahlenmuster aufweist, die mit Hilfe einer Maske erzeugt wurden. Es handelt sich hierbei um eine fluoreszenzmikroskopische Aufnahme unter Anregung bei einer Wellenlänge von 365 nm und 200-facher Vergrößerung.

### Beispiel 1

Auf eine COC-Folie wird eine Maske (musterhaft Chrom auf Kieselglas) befestigt, so dass die Maske mit der Chromseite schlüssig aufliegt. Es erfolgt eine Bestrahlung mit einer 30W Deuterium-Lampe für 3 Stunden. Anschließend wird die Maske entfernt und das Emissionsmuster kann durch Anregung bei 365 nm sichtbar gemacht.

### Beispiel 2

Auf eine COC-Folie wird eine Maske (musterhaft Chrom auf Kieselglas) befestigt, so dass die Maske mit der Chromseite schlüssig aufliegt. Es erfolgt eine Bestrahlung mit einem ArF-Excimer-Laser (193 nm) für 10 Sekunden. Anschließend wird die Maske entfernt und das Emissionsmuster kann durch Anregung bei 365 nm, 436 nm oder 515 nm sichtbar gemacht werden.

## Patentansprüche

1. Polymersubstrat mit einer fluoreszierenden Struktur als integralem Bestandteil,
wobei die fluoreszierende Struktur ein photochemisch erzeugtes Wiederfindungsgitter ist.

2. Polymersubstrat nach Anspruch 1, **dadurch gekennzeichnet, dass** das Polymersubstrat vor der photochemischen Behandlung und die Ausgangsmaterialien für die Herstellung des Polymersubstrats im Wesentlichen keine Fluorophore oder Precursoren hiervon enthält.

3. Polymersubstrat nach Anspruch 2, **dadurch gekennzeichnet, dass** das Polymersubstrat fluoreszierende und nicht-fluoreszierende Bereiche aufweist, wobei die fluoreszierenden und nicht-fluoreszierenden Bereiche des Polymersubstrates aus den identischen Ausgangsmaterialien bestehen.

4. Polymersubstrat nach einem der vorhergehenden Ansprüche, **dadurch gekennzeichnet, dass** die Intensität der Emission der fluoreszierenden Bereiche doppelt, insbesondere 10 mal so hoch wie die Intensität der Emission der nicht-fluoreszierenden Bereiche ist.

5. Polymersubstrat nach einem der vorhergehenden Ansprüche, **dadurch gekennzeichnet, dass** das Polymersubstrat ausgewählt ist aus der Gruppe bestehend aus cyclischen Olefin-Copolymeren (COC), cyclischen Olefin-Polymeren (COP), Polymethylmethacrylat (PMMA), aliphatischen Polyestern, Polyurethanen, Polyethern oder Verbunden hiervon.

6. Polymersubstrat nach einem der vorhergehenden Ansprüche, **dadurch gekennzeichnet, dass** die fluoreszierenden Strukturen aus mehreren Elementen in Form von Strichen, Linien, Zeichen, Interferenzmustern oder Kombinationen hiervon bestehen.

7. Polymersubstrat nach dem vorhergehenden Ansprüche, **dadurch gekennzeichnet, dass** die Elemente eine für die Informationscodierung ausreichende Auflösung von 1 µm bis 1000 mm, bevorzugt von 1 µm bis 1 mm, besonders bevorzugt von 1 µm bis 100 µm besitzen.

8. Probenkammer enthaltend ein Polymersubstrat nach einem der vorhergehenden Ansprüche.

9. Probenkammer nach Anspruch 8, **dadurch gekennzeichnet, dass** sich die fluoreszierende Struktur und die wiederzufindenden Objekte/Zellen in einer Fokusebene befinden.

10. Probenkammer nach einem der Ansprüche 8 oder 9, **dadurch gekennzeichnet, dass** sich das Wiederfindungsgitter und die wiederzufindenden Objekte/Zellen in der Probenkammer räumlich voneinander getrennt sind.

11. Probenkammer nach einem der Ansprüche 8 bis 10, **dadurch gekennzeichnet, dass** die Probenkammer eine Grundplatte und eine Abdeckplatte aufweist, wobei in der Grundplatte eine Vertiefung vorgesehen ist, so dass durch die Grundplatte und die Abdeckplatte ein Aufnahmebereich gebildet wird, wobei in der Abdeckplatte das Polymersubstrat vorgesehen ist.

12. Probenkammer nach Anspruch 11, **dadurch gekennzeichnet, dass** die Vertiefung in der Grundplatte einen Grund aufweist, so dass durch die Abdeckplatte ein Hohlraum gebildet wird.

13. Probenkammer nach Anspruch 12, **dadurch gekennzeichnet, dass** die Grundplatte und/oder Abdeckplatte einen von außen in den Aufnahmebereich mündenden Kanal, insbesondere ein Durchgangsloch aufweist.

14. Probenkammer nach einem der Ansprüche 11 bis 13, **dadurch gekennzeichnet, dass** die Abdeckplatte eine Dicke von 50pm - 250 mm, insbesondere von 100 µm - 200 µm aufweist.

15. Probenkammer nach einem der Ansprüche 11 bis 14, **dadurch gekennzeichnet, dass** die Abdeckplatte als Folie ausgebildet ist.

16. Probenkammer nach Anspruch 15, wobei die fluoreszierende Struktur in die Folie eingebracht ist.

17. Verfahren zur Herstellung eines Polymersubstrats nach einem der Ansprüche 1 bis 7, bei dem ein Polymersubstrat zumindest bereichsweise einer Bestrahlung im Wellenlängenbereich unterhalb von 300 nm zur Erzeugung von fluoreszierenden Strukturen unterzogen wird.

18. Verfahren nach Anspruch 17, **dadurch gekennzeichnet, dass** fluoreszierenden Strukturen aus mehreren Elementen in Form von Strichen, Linien, Zeichen, Interferenzmustern oder Kombinationen hiervon erzeugt werden.

19. Verfahren nach einem der Ansprüche 17 oder 18, **dadurch gekennzeichnet, dass** die Elemente eine für die Informationscodierung ausreichende Auflösung von 1 µm bis 1000 mm, bevorzugt von 1 µm bis 1 mm, besonders bevorzugt von 1 µm bis 100 µm erzeugt werden.

20. Verfahren nach einem der Ansprüche 17 bis 19, **dadurch gekennzeichnet, dass** durch UV-Bestrahlung unter Verwendung von Masken durch Abbildung oder Kontaktbelichtung fluoreszierende Strukturen erzeugt werden.

21. Verfahren nach Anspruch 20, **dadurch gekennzeichnet, dass** als Masken Platten mit einem Muster von transparenten und nicht-transparenten Bereichen verwendet werden.

22. Verfahren nach einem der Ansprüche 17 bis 19, **dadurch gekennzeichnet, dass** unter Verwendung von Positioniersystemen durch Bestrahlung mit kohärenten oder fokussierten Licht fluoreszierende Strukturen erzeugt werden.

23. Verfahren nach einem der Ansprüche 17 bis 22, **dadurch gekennzeichnet, dass** zur strukturierten Erzeugung der fluoreszierenden Strukturen Strahlungsquellen mit Emissionswellenlängen oder Emissionsbereichen unterhalb von 300 nm eingesetzt werden, insbesondere ausgewählt aus der Gruppe bestehend aus Deuterium-Lampen, Excimer-Lampen (Xe), Excimer-Laser (F₂, ArF, KrF) oder Festkörper-Laser (Nd: YVO₄/YLF).

24. Verwendung des Polymersubstrats nach einem der Ansprüche 1 bis 7 in einer Probenkammer.

25. Verwendung des Polymersubstrats nach einem der Ansprüche 1 bis 7 als Label oder Etiketten zur Produkt-Authentifizierung oder Produkt-Individualisierung.

26. Verwendung nach Anspruch 25, **dadurch gekennzeichnet, dass** die Fluoreszenzmerkmale Informationen zur Produkt-Authentifizierung oder/und Produkt-Individualisierung codiert oder uncodiert enthalten.

27. Verwendung des Polymersubstrats nach einem der Ansprüche 1 bis 7, insbesondere in Form von Folien, Blister und Hohlkörpern, als Verpackungselemente.

28. Verwendung nach einem der Ansprüche 24 bis 27, wobei die Fluoreszenzmerkmale Informationen in maschinenlesbarer Form enthalten, insbesondere Barcodes und Punktmuster.

## Claims

1. Polymer substrate having a fluorescent structure as an integral component, wherein the fluorescent structure is a photo-chemically generated recovery grid.

2. Polymer substrate according to claim 1, **characterised in that** the polymer substrate before the photochemical treatment and the starting materials for the production of the polymer substrate contain fundamentally no fluorophores or precursors thereof.

3. Polymer substrate according to claim 2, **characterised in that** the polymer substrate has fluorescent and non-fluorescent regions, wherein the fluorescent and non-fluorescent regions of the polymer substrate consist of the identical starting materials.

4. Polymer substrate according to one of the preceding claims, **characterised in that** the intensity of the emission of the fluorescent regions doubles, in particular is 10 times as high as the intensity of the emission of the non-fluorescent regions.

5. Polymer substrate according to one of the preceding claims, **characterised in that** the polymer substrate is selected from the group consisting of cyclic olefin copolymers (COC), cyclic olefin polymers (COP), polymethyl methacrylate (PMMA), aliphatic polyesters, polyurethanes, polyethers or composites hereof.

6. Polymer substrate according to one of the preceding claims, **characterised in that** the fluorescent structures consist of several elements in the form of dashes, lines, characters, interference patterns or combinations hereof.

7. Polymer substrate according to the preceding claim, **characterised in that** the elements have a resolution that is sufficient for information coding of 1µm to 1000mm, preferably 1µm to 1mm, particularly preferably 1µm to 100µm.

8. Sample chamber containing a polymer substrate according to one of the preceding claims.

9. Sample chamber according to claim 8, **characterised in that** the fluorescent structure and the objects/cells to be recovered are situated in a focal plane.

10. Sample chamber according to one of claims 8 or 9, **characterised in that** the recovery grid and the objects/cells to be recovered are separated from one another spatially in the sample chamber.

11. Sample chamber according to one of claims 8 to 10, **characterised in that** the sample chamber has a base plate and a cover plate, wherein a recess is provided in the base plate, such that a receiving region is formed by the base plate and the cover plate, wherein the polymer substrate is provided in the cover plate.

12. Sample chamber according to claim 11, **characterised in that** the recess in the base plate has a base, such that a hollow space is formed by the cover plate.

13. Sample chamber according to claim 12, **characterised in that** the base plate and/or cover plate has a channel flowing from outside into the receiving region, in particular a through hole.

14. Sample chamber according to one of claims 11 to 13, **characterised in that** the cover plate has a thickness of 50pm - 250mm, in particular 100µm - 200pm.

15. Sample chamber according to one of claims 11 to 14, **characterised in that** the cover plate is formed as a film.

16. Sample chamber according to claim 15, wherein the fluorescent structure is introduced into the film.

17. Method for the production of a polymer substrate according to one of claims 1 to 7, in which a polymer substrate undergoes irradiation, at least in regions, in the wavelength range below 300nm for the generation of fluorescent structures.

18. Method according to claim 17, **characterised in that** fluorescent structures are generated from several elements in the form of dashes, lines, characters, interference patterns or combinations hereof.

19. Method according to one of claims 17 or 18, **characterised in that** the elements are generated with a resolution sufficient for information coding of 1µm to 1000mm, preferably from 1µm to 1mm, particularly preferably from 1µm to 100µm.

20. Method according to one of claims 17 to 19, **characterised in that** fluorescent structures are generated by UV-irradiation using masks by imaging or contact exposure.

21. Method according to claim 20, **characterised in that** plates having a pattern of transparent and non-transparent regions are used as masks.

22. Method according to one of claims 17 to 19, **characterised in that** fluorescent structures are generated using positioning systems by irradiation with coherent or focused light.

23. Method according to one of claims 17 to 22, **characterised in that** radiation sources having emission wavelengths or emission ranges of below 300nm are used for the structured generation of the fluorescent structures, in particular selected from the group consisting of deuterium lamps, excimer lamps (Xe), excimer lasers (F₂, ArF, KrF) or solid-body lasers (Nd: YVO₄/YLF).

24. Use of the polymer substrate according to one of claims 1 to 7 in a sample chamber.

25. Use of the polymer substrate according to one of claims 1 to 7 as a label or as tags for product authentication or product individualisation.

26. Use according to claim 25, **characterised in that** the fluorescent features contain information for product authentication or/and product individualisation in a coded or uncoded manner.

27. Use of the polymer substrate according to one of claims 1 to 7, in particular in the form of films, blister packaging and hollow bodies, as packaging elements.

28. Use according to one of claims 24 to 27, wherein the fluorescent features contain information in machine-readable form, in particular bar codes and dot patterns.

## Revendications

1. Substrat polymère ayant une structure fluorescente en tant que constituant intégral, la structure fluorescente étant une grille de récupération produite par voie photochimique.

2. Substrat polymère selon la revendication 1, **caractérisé en ce que** le substrat polymère avant le traitement photochimique, et les matériaux de départ pour la fabrication du substrat polymère, ne contiennent sensiblement aucun fluorophore ou précurseur de ce dernier.

3. Substrat polymère selon la revendication 2, **caractérisé en ce que** le substrat polymère comprend des domaines fluorescents et des domaines non fluorescents, les domaines fluorescents et les domaines non fluorescents du substrat polymère étant constitués de matériaux de départ identiques.

4. Substrat polymère selon l'une des revendications précédentes, **caractérisé en ce que** l'intensité de l'émission des domaines fluorescents est deux fois, en particulier 10 fois plus élevée que l'intensité de l'émission des domaines non fluorescents.

5. Substrat polymère selon l'une des revendications précédentes, **caractérisé en ce que** le substrat polymère est choisi dans le groupe consistant en les copolymères d'oléfines cycliques (COC), les polymères d'oléfines cycliques (COP), le poly(méthacrylate de méthyle) (PMMA), les polyesters aliphatiques, les polyuréthanes, les polyéthers ou en les composites de ces derniers.

6. Substrat polymère selon l'une des revendications précédentes, **caractérisé en ce que** les structures fluorescentes sont constituées de plusieurs éléments sous forme de traits, de lignes, de caractères, de motifs d'interférence ou de combinaisons de ces derniers.

7. Substrat polymère selon la revendication précédente, **caractérisé en ce que** les éléments présentent une résolution, suffisante pour le codage d'informations, de 1 µm à 1000 mm, de préférence de 1 µm à 1 mm, d'une manière particulièrement préférée de 1 µm à 100 µm.

8. Chambre à échantillons contenant un substrat polymère selon l'une des revendications précédentes.

9. Chambre à échantillons selon la revendication 8, **caractérisée en ce que** la structure fluorescente et les objets/cellules à récupérer se trouvent dans un plan focal.

10. Chambre à échantillons selon l'une des revendications 8 ou 9, **caractérisée en ce que** la grille de récupération est spatialement séparée des objets/cellules à récupérer dans la chambre à échantillons.

11. Chambre à échantillons selon l'une des revendications 8 à 10, **caractérisée en ce que** la chambre à échantillons comprend une plaque de fond et une plaque de couverture, un renfoncement étant prévu dans la plaque de fond, de façon à ce qu'il se forme, du fait de la plaque de fond et de la plaque de couverture, une zone de logement, le substrat polymère étant prévu dans la plaque de couverture.

12. Chambre à échantillons selon la revendication 11, **caractérisée en ce que** l'évidement aménagé dans la plaque de fond comprend un fond, de façon qu'une cavité soit formée du fait de la plaque de couverture.

13. Chambre à échantillons selon la revendication 12, **caractérisée en ce que** la plaque de fond et/ou la plaque de couverture comprennent un canal, en particulier un trou traversant, débouchant de l'extérieur dans la zone de logement.

14. Chambre à échantillons selon l'une des revendications 11 à 13, **caractérisée en ce que** la plaque de couverture a une épaisseur de 50 µm - 250 mm, en particulier de 100 µm - 200 µm.

15. Chambre à échantillons selon l'une des revendications 11 à 14, **caractérisée en ce que** la plaque de couverture est configurée comme une feuille.

16. Chambre à échantillons selon la revendication 15, dans laquelle la structure fluorescente est incorporée dans la feuille.

17. Procédé de fabrication d'un substrat polymère selon l'une des revendications 1 à 7, **caractérisé en ce qu'**on soumet un substrat polymère au moins par zones à une irradiation dans la plage de longueurs d'onde inférieure à 300 nm, pour produire des structures fluorescentes.

18. Procédé selon la revendication 17, **caractérisé en ce que** des structures fluorescentes sont produites à partir de plusieurs éléments sous forme de traits, de lignes, de caractères, de motifs d'interférence ou de combinaisons de ceux-ci.

19. Procédé selon l'une des revendications 17 ou 18, **caractérisé en ce que** les éléments sont produits avec une résolution, suffisante pour le codage d'informations, de 1 µm à 1000 mm, de préférence de 1 µm à 1 mm, d'une manière particulièrement préférée de 1 µm à 100 µm.

20. Procédé selon l'une des revendications 17 à 19, **caractérisé en ce que** des structures fluorescentes sont produites par irradiation avec des rayons UV, à l'aide de masques par reproduction ou par exposition par contact.

21. Procédé selon la revendication 20, **caractérisé en ce qu'**on utilise en tant que masques des plaques portant un motif de domaines transparents et/ou non transparents.

22. Procédé selon l'une des revendications 17 à 19, **caractérisé en ce que** des structures fluorescentes sont produites à l'aide de systèmes de positionnement par irradiation avec une lumière cohérente ou focalisée.

23. Procédé selon l'une des revendications 17 à 22, **caractérisé en ce que**, pour la production structurée de structures fluorescentes, on utilise des sources de rayonnement ayant des longueurs d'onde d'émission ou des domaines d'émission inférieurs à 300 nm, en particulier choisies dans le groupe consistant en les lampes au deutérium, les lampes à excimère (Xe), les lasers excimères (F₂, ArF, KrF) ou les lasers solides (Nd : YVO₄/YLF).

24. Utilisation d'un substrat polymère selon l'une des revendications 1 à 7 dans une chambre à échantillons.

25. Utilisation du substrat polymère selon l'une des revendications 1 à 7 en tant que marqueur ou étiquette pour l'authentification ou l'individualisation de produits.

26. Utilisation selon la revendication 25, **caractérisée en ce que** les caractéristiques de fluorescence contiennent des informations, codées ou non codées, pour l'authentification et/ou pour l'individualisation de produits.

27. Utilisation du substrat polymère selon l'une des revendications 1 à 7, en particulier sous forme de feuilles, de blisters et de cavités, en tant qu'éléments d'emballage.

28. Utilisation selon l'une des revendications 24 à 27, pour laquelle les caractéristiques de fluorescence contiennent des informations sous une forme lisible par les ordinateurs, en particulier des codes-barres ou des motifs à points.
